# EUROPÄISCHE PATENTSCHRIFT

(11) **EP 0 860 517 B1**
(45) Veröffentlichungstag und Bekanntmachung des Hinweises auf die Patenterteilung: **24.10.2001**
(21) Anmeldenummer: 98101043.2
(22) Anmeldetag: 22.01.1998
(51) Int. Cl.: C23F 11/18

(54) **Verfahren zur Korrosionsschutzbehandlung wasserführender Metallsysteme**
Method for corrosion inhibiting water carrying metal systems
Procédé pour inhiber la corrosion dans des systèmes métalliques de conduites d'eau

(30) Priorität: 19.02.1997 DE 19706410
(43) Veröffentlichungstag der Anmeldung: 26.08.1998
(73) Patentinhaber: Metakorin Wasser-Chemie GmbH, 51427 Bergisch Gladbach (DE)
(72) Erfinder: Schmidt, Peter, 51399 Burscheid (DE); Wons, Werner, 51427 Bergisch Gladbach (DE)
(74) Vertreter: Patentanwälte Lippert, Stachow, Schmidt & Partner

(56) Entgegenhaltungen:
- EP-A- 0 054 083
- EP-A- 0 102 587
- EP-A- 0 339 716
- EP-A- 0 479 572
- EP-A- 0 510 989
- WO-A-83/02628
- BE-A- 674 450
- DE-A- 4 321 883
- DE-C- 3 508 526
- FR-A- 2 130 717
- US-A- 3 935 125
- US-A- 4 134 959
- US-A- 4 867 944
- METAKORIN, Merkblatt 1.004 (Oktober 1995) Metakorin -TWH-6
- METAKORIN, Merkblatt 1.005 (Oktober 1995) Metakorin -TWH-8
- METAKORIN, Merkblatt 1.006(Oktober 1995) Metakorin -TWH-10
- NN.: "Internal Corrosion of Water Distribution Systems", 1985, AMERICAN WATER WORKS ASSOCIATION RESEARCH FOUNDATION, DENVER
- NN.: "Internal Corrosion of Water Distribution Systems", 1996, AMERICAN WATER WORKS ASSOCIATION RESEARCH FOUNDATION, DENVER
- NN: "Beschaffenheit des Wassers für Lebensmittelbetriebe", BUNDESGESETZBLATT, DE, 1990, Band , Nr. , Seiten 2614,262 -
- WEHLE, V.: "Carbonataktivierte Silikat-Kombinationen zur Restentsäuerung und gleichzeitigen Korrosionsinhibierung", NEUE DELIWA-ZEITSCHRIFT , HANNOVER, 1993, Band , Nr. 11, Seiten 570 - 573
- WEHLE, V.: "Einsatz von Silikaten in der Trinkwassernachaufbereitung", NEUE DELIWA-ZEITSCHRIFT , HANNOVER, 1979, Band , Nr. 11, Seiten 94 - 96
- LIEBIG D.: "Einführung der Zentralen DosiErung eines Korrosionsinhibitors in der Düsseldorfer Wasserversorgung ", FORUM STÄDTE-HYGIENE, , Maerz 1989-April 1989, Band 40, Nr. , Seiten 102 - 107
- : "Internal Corrosion of Water Distribution Systems", 1985, AMERICAN WATER WORKS ASSOCIATION RESEARCH FOUNDATION, DENVER
- : "Beschaffenheit des Wassers für Lebensmittelbetriebe", BUNDESGESETZBLATT, DE, 1990, Band , Nr. , Seiten 2614 -

## Beschreibung

Die Erfindung betrifft ein Verfahren zur Korrosionsschutzbehandlung von wasserführenden Systemen, insbesondere aus niedrig legiertem oder unlegiertem Stahl, aus Kupfer oder Blei, sowie Mittel und Vorrichtungen zur Durchführung des Verfahrens.

Es ist bekannt, in wasserführenden Metallsystemen zur Verhinderung der Korrosion und der damit verbundenen Beeinträchtigung der Wasserqualität dem Wasser bestimmte chemische Stoffe zuzusetzen. Bei Durchflußsystemen, insbesondere für die Trinkwasserversorgung, kommen dabei nur wenige Stoffe in Frage, weil die Gesundheitsgefährdung der Verbraucher unbedingt und die Belastung des Abwassers soweit wie möglich vermieden werden müssen. Die EP 102587-B1 beschreibt ein Verfahren zur Korrosionsschutzbehandlung wasserführender Systeme durch Zusätze von Phosphaten und/oder Silikaten, wobei dem Wasser Natrium- oder Kaliumcarbonate oder -hydrogencarbonate in Kombination mit diesen Phosphaten und/oder Silikaten zugegeben werden. Hierzu wird in den Wasserstrom ein Mittel dosiert, welches Trinatriumphosphat, Natriumsilikat und Natriumhydrogencarbonat enthält.

Die EP 510989-A1 beansprucht ein Mittel zur Verhinderung der Korrosion von Gußeisen in Trinkwassersystemen, welches etwa drei Gewichtsteile Orthophosphat und ein Gewichtsteil Natriumsilikat, ausgedrückt als PO₄ bzw. SiO₂, enthält. Durch Zusatz dieses Mittels zum Trinkwasser soll die Ausfällung gelöster Mangan- und Eisenionen verhindert und der Gehalt an gelöstem Blei aus der Korrosion von Bleirohren vermindert werden. Durch diese Veröffentlichung wird der bereits von D. Liebich (Forum Städte-Hygiene 40 (1989) Seite 102 bis 107) berichtete synergistische Effekt einer Zubereitung mit Phosphat und Silikat gegenüber reinem Phosphat bestätigt.

Die zur optimalen Ausnutzung des synergistischen Effekts zuzudosierenden Gewichtsmengen Phosphat und Silikat sind nicht konstant, sondern hängen beispielsweise von der Art des Wassers sowie von den Betriebsbedingungen und der Art des gewünschten Korrosionsschutzes ab. So fördert ein hoher Gehalt an Neutralsalzen wie Chloriden und Sulfaten bei geringer Säurekapazität die Korrosion (DIN 50930 Teil 2, Kapitel 5.2). Eine im stationären Durchflußbetrieb gebildete Deckschicht aus Eisenhydroxyden, die an sich den Korrosionsvorgang verlangsamt, kann sich bei instationärem Betrieb, d. h. bei Sauerstoffmangel, wieder zurückbilden (A. Kuch et al., gwf-wasser/abwasser 127 (1986), Seiten 621-629). Andererseits ist nach den gesetzlichen Vorschriften jeder Zusatz zum Trinkwasser auf das notwendige Minimum zu beschränken. Bezüglich aller Durchflußsysteme gilt dies insbesondere für Phosphat, da es über das Abwasser zu einer unerwünschten und schädlichen Überdüngung der Oberflächengewässer führen kann.

Im Handel sind Zubereitungen, bei denen das Gewichtsverhältnis Phosphat zu Silikat unterschiedlich eingestellt ist (VIK, Eilen A. et al.: Internal Corrosion of Water Distribution Systems, ISBN 0-89867-759-9, Denver 1996, Seite 427). Von diesen Zubereitungen kann im konkreten Fall diejenige ausgewählt werden, die dem Optimum am nächsten kommt. Es ist auch bekannt, zu Beginn des Phosphat/Silikat-Korrosionsschutzverfahrens eine höhere Phosphatkonzentration zu verwenden und später, wenn angenommen werden kann, daß sich hinreichend stabile Deckschichten ausgebildet haben, auf eine niedrigere Phosphatkonzentration umzustellen. Mit den genannten Produkten kann das optimale Phosphat/Silikat-Verhältnis jedoch nur zufällig und ausnahmsweise erreicht werden. Auch ist für die Anwendung des Zweistufenverfahrens oder bei wechselnder Wasserqualität die unwirtschaftliche Vorratshaltung mehrerer Produkte notwendig.

Aufgabe der Erfindung ist es, ein Verfahren zur Korrosionsschutzbehandlung wasserführender Metallsysteme durch Dosierung einer Kombination von Phosphaten und Silikaten in den Wasserstrom anzugeben, mit dem zu jeder Zeit ein optimales Verhältnis von Silikat zu Phosphat bei gleichzeitiger Minimierung der Phosphatmenge eingehalten werden kann.

Diese Aufgabe wird durch ein Verfahren nach dem Anspruch 1 gelöst.

Es wurde nämlich überraschenderweise festgestellt, daß die bekannte synergistische Korrosionsschutzwirkung von Phosphat/ Silikat-Kombinationen auch dann eintritt, wenn Phosphat und Silikat dem Wasserstrom getrennt zugesetzt werden. Im allgemeinen hängt nämlich die Wirksamkeit solcher Komponenten durchaus davon ab, ob sie vorgemischt sind oder nicht. Beispielsweise wirkt das nach der Lehre der EP 102587 dem Phosphat-Silikat-Gemisch zugesetzte Hydrogencarbonat völlig anders als das bereits vorher im Wasser vorhandene.

Der Zusatz der Phosphate und der Silikate kann auf jede dem Fachmann bekannte Weise geschehen. Beide können in fein verteilter fester Form durch bekannte mechanische Dosiereinrichtungen zugesetzt werden. Es ist auch möglich, die fein verteilten festen Wirkstoffe vor der Verwendung mittels eines geeigneten, ggf. wasserlöslichen Bindemittels zu granulieren. Bevorzugt werden die Silikate und die Phosphate als konzentrierte wässrige Lösungen eingesetzt. Es ist selbstverständlich auch möglich, eine Komponente in fester Form wie beschrieben und die andere als Lösung zu verwenden.

Bevorzugte Silikatlösungen enthalten Alkalimetallsilikate, insbesondere mit einem Molverhältnis von Siliciumdioxid zu Alkalioxid (Modul) von 1,8 bis 3, 5' und einer Konzentration von mindestens 20 Gew.-% SiO₂. Besonders bevorzugt ist Natriumsilikat mit einem Modul von 2,6 bis 3,5.

Bei einer weiteren bevorzugten Ausführungsform der Erfindung enthält die Silikatlösung ein wasserlösliches Carbonat oder Hydrogencarbonat, beispielsweise des Natriums oder des Kaliums. Die Menge dieses Carbonats oder Hydrogencarbonats ist nach oben hin durch seine Löslichkeit in der Silikatlösung begrenzt. Vorzugsweise beträgt sie - ausgedrückt als CO₃-mindestens ein Zehntel, besonders bevorzugt mindestens ein Fünftel des Gewichtanteiles SiO₂ in der Lösung.

Die wässrige Phosphatlösung hat bevorzugt eine Konzentration von mindestens 20 Gew.-% PO₄. Als Phosphate kommen Orthophosphate, insbesondere Natriumorthophosphat, Kaliumorthophosphat, Oligophosphate wie Natrium- und Kaliumdiphosphat, Natrium- und Kaliumtriphosphat, Polyphosphate wie Natrium- und Kaliumpolyphosphat oder Gemische hiervon, in Betracht. Bevorzugt sind Lösungen, die sowohl Ortho- als auch Oligo- und/oder Polyphosphate enthalten. Letztere können sich zu Orthophosphaten umsetzen und dienen als Orthophosphat-Reservoir für den Schutz werksferner Teile des Metallsystems, insbesondere instationär betriebener Endstränge, wenn das ursprünglich vorhandene Orthophosphat zur Deckschichtbildung in den werksnahen Teilen zum großen Teil aufgebraucht wurde. Bevorzugte Lösungen enthalten 25 bis 75 % des Gesamtphosphates als Orthophosphat und 25 bis 75 % in Form eines oder mehrerer Oligo- oder Polyphosphate, jeweils als Gewichtsanteil am Gesamt-PO₄ gerechnet.

Die Formulierung "PO₄" ohne Ladungsangabe dient, wie auch "SiO₂" und "CO₃", lediglich der Definition der stöchiometrischen Rechengröße und nicht der Beschreibung des tatsächlichen ionischen Zustands.

Das getrennte Dosieren der Phosphate und der Silikate kann mittels an sich bekannter Mehrkomponenten-Dosiereinrichtungen geschehen. Diese Vorrichtungen können an beliebiger Stelle stromaufwärts vor dem zu schützenden Metallsystem angeordnet sein. Dabei können beide Komponenten an der gleichen Stelle dem Strom zugefügt werden, etwa mittels gegenüberliegender Düsen. Es kann aber auch zunächst eine Komponente zugesetzt und im Stromverlauf, beispielsweise mittels statischer Einbauten oder mit Hilfe von Rührern, mit dem Wasserstrom gemischt und dann die andere Komponente zugesetzt werden. Im letzteren Fall wird bevorzugt zunächst Phosphat und dann Silikat zudosiert. Auf diese Weise kann die bei manchen Wässern beim Einbringen der alkalischen Silikatkomponente auftretende Ausfällung von Erdalkalicarbonaten, die zur störenden Verkrustung der Dosiervorrichtung führen kann, vermieden werden.

Die Dosiermengen werden vorzugsweise so bemessen, daß im Wasserstrom die Konzentration des Phosphats 0,1 bis 6,7 mg PO₄/l, die des Silikats 1 bis 40 mg SiO₂/l beträgt. Vorzugsweise werden die dosierten Mengen der Silikat- und Phosphatlösung unabhängig voneinander eingestellt oder geregelt. Grundlage für die Einstellgrößen können beispielsweise Vorversuche mit den jeweils gegebenen Wandmaterialien des metallischen wasserführenden Systems sein. Man kann aber diese Größen auch nach der aus der Wasseranalyse ableitbaren korrosiven Aggressivität des Wassers festlegen.

Bei einer vorteilhaften Ausführungsform des Verfahrens werden die Dosiermengen der Silikate bzw. Phosphate im Laufe der Zeit verändert. Dadurch kann beispielsweise ein optimaler Korrosionsschutz aufrechterhalten werden, wenn sich die Wasserqualität ändert. Andererseits kann auch die Dosierung, insbesondere des Phosphats, zurückgenommen werden, wenn sich in dem Metallsystem eine ausreichende korrosionshemmende Deckschicht ausgebildet hat. Dies ist sowohl hinsichtlich des Umweltschutzes als auch mit Bezug auf die Wirtschaftlichkeit günstig.

Eine zur Ausführung des erfindungsgemäßen Verfahrens geeignete Silikatlösung enthält in wässriger Lösung Alkalisilikate in einer Konzentration entsprechend mindestens 20 Gew.-% SiO₂ sowie Alkalicarbonate und Hydrogencarbonate in einer Konzentration entsprechend mindestens 0,1 Gew.-% CO₃, vorzugsweise mindestens ein Zehntel, besonders bevorzugt mindestens ein Fünftel des Gewichtsanteils SiO₂.

Eine zur Ausführung des erfindungsgemäßen Verfahrens geeignete Phosphatlösung enthält in wässriger Lösung Alkaliortho- und Polyphosphate, wobei jeweils 25 bis 75 Gew.-% des Gesamtphosphats, als PO₄ gerechnet, in Form von Ortho- und von Polyphosphat vorliegt. Der Begriff Polyphosphat soll hier Oligophosphate einschließen. Die Gesamt Konzentration an PO₄ beträgt mindestens 20 Gew. %.

Gegenüber den Verfahren nach dem Stand der Technik, bei denen Silikat-Phosphat-Gemische dem Wasserstrom zudosiert werden, zeichnet sich das erfindungsgemäße Verfahren dadurch aus, daß die getrennt zudosierten Silikat- und Phosphatlösungen wesentlich höher konzentriert sein können, als die Phosphat-Silikat-Zubereitung nach dem Stand der Technik. Hieraus ergeben sich beispielsweise weitere wirtschaftliche Vorteile bei Transport- und Lagerhaltung. Dies wird auch durch die DE 4321883-A1 belegt, die einen anderen Weg zur Realisierung solcher Vorteile vorschlägt.

Mittels des erfindungsgemäßen Verfahrens kann auch bei Änderungen der Wasserqualität und der Betriebsbedingungen lediglich durch Einstellung der Dosiermengen das optimale Silikat-Phosphat-Verhältnis aufrechterhalten werden. Diese Einstellung ist wesentlich einfacher und schneller durchführbar als die Beschaffung und Verwendung einer neuen Kombinationszubereitung.

Durch das erfindungsgemäße Verfahren kann nicht nur die unerwünschte Rostfärbung des Wassers in Metallsystemen auf der Basis von Eisen, sondern auch das Inlösunggehen gesundheitsschädlicher Mengen von Kupfer- und Bleiionen aus kupfer- bzw. bleihaltigen Systemen mit minimalem Materialeinsatz vermieden werden.

## Patentansprüche

1. Verfahren zur Korrosionsschutzbehandlung trinkwasserführender Metallsysteme durch Dosierung einer Kombination von Phosphaten und Silikaten in den Wasserstrom, **dadurch gekennzeichnet, daß** Phosphate und Silikate getrennt voneinander zudosiert werden.

2. Verfahren nach Anspruch 1, **dadurch gekennzeichnet, daß** die Silikate als wäßrige Silikatlösung mit einer Konzentration von mindestens 20 Gew.-% SiO₂ und einem Molverhältnis von Siliciumoxid zu Alkalioxid von 1,8 bis 3,5 zudosiert werden.

3. Verfahren nach Anspruch 2, **dadurch gekennzeichnet, daß** die Silikatlösung ein lösliches Carbonat oder Hydrogencarbonat enthält.

4. Verfahren nach Anspruch 1 bis 3, **dadurch gekennzeichnet, daß** die Phosphate als wäßrige Phosphatlösung mit einer Konzentration von mindestens 20 Gew.-% PO₄ zudosiert werden.

5. Verfahren nach Anspruch 4, **dadurch gekennzeichnet, daß** das Phosphat in der Phosphatlösung zu 25 bis 75 Gew.-% als Orthophosphat und zu 25 bis 75 Gew.-% als Polyphosphat vorliegt.

6. Verfahren nach Anspruch 1 bis 5, **dadurch gekennzeichnet, daß** mit Bezug auf die Stromrichtung des Wassers die Dosierung des Phosphats vor der Dosierung des Silikats erfolgt.

7. Verfahren nach Anspruch 1 bis 6, **dadurch gekennzeichnet, daß** die Gewichtsmengen der zudosierten Silikate und Phosphate so bemessen werden, daß dem Wasserstrom 1,0 bis 40 mg/l SiO₂ und 0,1 bis 6,7 mg/l PO₄ zugesetzt werden.

8. Verfahren nach Anspruch 7, **dadurch gekennzeichnet, daß** die Gewichtsmengen der zudosierten Silikate und Phosphate aufgrund von Wasseranalysen und/ oder Vorversuchen festgelegt werden.

9. Verfahren nach Anspruch 7 oder 8, **dadurch gekennzeichnet, daß** die Gewichtsmengen der zudosierten Silikate und Phosphate im Laufe der Zeit verändert werden.

## Claims

1. Method for corrosion protective treatment of metallic systems carrying drinking-water by metering a combination of phosphates and silicates into the water flow, **characterised in that** said phosphates and silicates are added apart from each other.

2. Method according to claim 1, **characterised in that** said silicates are added as an aqueous silicate solution having a concentration of at least 20 weight percent of SiO₂ and a molar ratio of silica to alkali oxide of 1,8 to 3,5.

3. Method according to claim 2, **characterised in that** said silicate solution contains a soluble carbonate or hydrogen carbonate.

4. Method according to one of claims 1 to 3, **characterised in that** said phosphates are added as an aqueous solution having a concentration of at least 20 weight percent of PO₄.

5. Method according to claim 4, **characterised in that** said phosphate in the phosphate solution is 25 to 75 weight percent orthophosphate and 25 to 75 weight percent polyphosphate.

6. Method according to one of claims 1 to 5, **characterised in that** relative to the flow direction of the water the phosphate is added before the silicate.

7. Method according to one of claims 1 to 6, **characterised in that** the amounts per weight of the added silicates and phosphates are set in a way that 1,0 to 40 mg/l SiO₂ and 0,1 to 6,7 mg/l PO₄ are added to the water flow.

8. Method according to claim 7, **characterised in that** the amounts per weight of the silicates and phosphates are defined on the basis of water analyses and/or pre-tests.

9. Method according to on of claims 7 or 8, **characterised in that** the amounts per weight of the silicates and phosphates are changed in the course of time.

## Revendications

1. Procédé pour traitement de protection anticorrosion dans des systèmes métalliques menant de l'eau potable, par dosage d'une combinaison de phosphates et de silicates dans l'écoulement d'eau, **caractérisé en ce que** l'on ajoute de manière dosée les phosphates et les silicates indépendamment les uns des autres.

2. Procédé selon la revendication 1, **caractérisé en ce que** l'on ajoute de manière dosée les silicates sous forme de solution de silicate aqueuse avec une concentration d'au moins 20 % en poids de SiO₂ et un rapport molaire entre oxyde de silicium et oxyde alcalin de 1,8 à 3,5.

3. Procédé selon la revendication 2, **caractérisé en ce que** la solution de silicate contient un carbonate ou un hydrocarbonate soluble.

4. Procédé selon les revendications 1 à 3, **caractérisé en ce que** l'on ajoute de manière dosée les phosphates sous forme de solution de phosphate aqueuse avec une concentration d'au moins 20 % en poids de PO₄.

5. Procédé selon la revendication 4, **caractérisé en ce que** le phosphate dans la solution de phosphate se présente à raison de 25 à 75 % en poids sous forme d'orthophosphate et à raison de 25 à 75 % en poids sous forme de polyphosphate.

6. Procédé selon les revendications 1 à 5, **caractérisé en ce que** l'on effectue le dosage du phosphate avant le dosage du silicate par rapport au sens d'écoulement de l'eau.

7. Procédé selon les revendications 1 à 6, **caractérisé en ce que** l'on choisit les quantités pondérales des silicates et phosphates ajoutés de manière dosée de manière à ajouter au courant d'eau 1,0 à 40 mg/l de SiO₂ et 0,1 à 6,7 mg/l de PO₄.

8. Procédé selon la revendication 7, **caractérisé en ce que** l'on détermine les quantités pondérales des silicates et des phosphates ajoutés de manière dosée en se basant sur des analyses de l'eau et/ou sur des essais préalables.

9. Procédé selon l'une ou l'autre des revendications 7 et 8, **caractérisé en ce que** l'on modifie au cours du temps les quantités pondérales des silicates et des phosphates ajoutés de manière dosée.
